# FASCICULE DE BREVET EUROPEEN

(11) **EP 0 238 422 B1**
(45) Date de publication et mention de la délivrance du brevet: **17.10.1990**
(21) Numéro de dépôt: 87420058.7
(22) Date de dépôt: 26.02.1987
(51) Int. Cl.: D21H 27/00

(54) **Matériau non-tissé à base de fibres de cuir, son procédé de fabrication et ses applications**
Nichtgewebtes Material auf Lederfaserbasis, dessen Herstellungsverfahren und Anwendungen
Non-woven material based on leather fibres, process for its manufacture and its applications

(30) Priorité: 21.03.1986 FR 8604484
(43) Date de publication de la demande: 23.09.1987
(73) Titulaire: CENTRE TECHNIQUE CUIR CHAUSSURE MAROQUINERIE, 69007 Lyon (FR); Papeteries Matussière et Forest, Société Anonyme dite:, F-38240 Meylan (FR)
(72) Inventeur: Pichon, Gérard, F-69005 Lyon (FR); Claudet, Daniel, F-73500 Modane (FR)
(74) Mandataire: Maureau, Philippe

(56) Documents cités:
- FR-A- 1 252 291
- FR-A- 2 033 078
- FR-A- 2 342 155
- FR-A- 2 368 554
- GB-A- 2 045 829
- CHEMICAL ABSTRACTS, vol. 99, no. 16, 17 octobre 1983, page 78, no. 124055k, Columbus, Ohio, US
- TAPPI JOURNAL, vol. 66, no. 4, avril 1983, pages 41-43, Atlanta, Georgia, US; J. R. WAGNER: "Nonwovens: the unique sheet of the century"

## Description

La présente invention concerne un matériau non-tissé à base de fibres de cuir, ainsi que son procédé de fabrication par voie humide, et les applications dudit matériau, notamment dans le domaine de l'essuyage, du revêtement mural, de la chaussure et de la maroquinerie.

Selon la demande de brevet GB-A 2 045 829, on a proposé un matériau non-tissé à base de fibres de cuir, comprenant:
- entre 30 et 80% en poids de fibres de cuir, par exemple 50%
- entre 20 et 70% en poids de fibres d'un polymère thermoplastique assurant un liage thermique, par exemple 35% d'un polyéthylène basse densité
- et entre 5 et 25% en poids de fibres de renforcement, par exemple 15% de fibres de polyester revêtues d'un lubrifiant tel que le polyéthylène glycol.

Le poids de fibres de cuir entrant dans la composition du matériau non-tissé peut être substitué jusqu'à une proportion de 40%, soit jusqu'à 32% de la composition globale, par des fibres cellulosiques.

Pour obtenir le matériau répondant à la définition générale précédente, on utilise un procédé en trois étapes:
- selon la première étape, en phase aqueuse, on effectue un mélange interne renfermant les fibres de cuir, les fibres de renforcement, et les fibres du polymère thermo-plastique, pour produire un matériau humide sous la forme d'une feuille
- selon une deuxième étape, on sèche le matériau humide à une température comprise entre 40 et 100_{°}C, par exemple à 50_{°}C; lorsque les fibres de renforcement sont constituées de polyester, une telle température peut provoquer un liage chimique des fibres du non-tissé
- selon une troisième et dernière étape, on soumet le matériau sec à un chauffage à une température ramollissant les fibres du polymère thermo-plastique, et provoquant le liage thermique des fibres du non-tissé; la température de chauffage est comprise entre 80_{°}C et 180_{°}C, par exemple est de 120_{°}C.

Les matériaux non-tissés obtenus selon ce procédé, quoiqu'améliorés par rapport aux matériaux antérieurs du même type, présentent encore quelques inconvénients:
- à l'état humide, ils présentent une cohésion limitée
- un retrait relativement important des fibres lors du séchage peut être observé
- il apparaît difficile d'obtenir ces matériaux en continu sous épaisseur relativement faible.

Selon la demande de brevet FR-A 2 342 155, on a proposé des cuirs synthétiques comprenant un mélange des fibres de cuir, des fibres de cellulose, des fibres d'un polymère synthétique ayant une surface spécifique importante, et un liant comme un latex naturel ou synthétique. Ces cuirs synthétiques sont obtenus par un procédé comprenant une première étape également en phase aqueuse, pendant laquelle les différents composants précités du cuir sont mis en suspension homogène ou émulsion.

Les propriétés d'absorption des cuirs synthétiques ainsi obtenus demeurent assez médiocres, en raison de l'enrobage des fibres de cuir par le liant.

La présente invention a pour objet d'obtenir, sous forme de bande continue, un matériau non-tissé possédant de bonnes propriétés mécaniques à l'état humide, et une bonne capacité d'absorption à l'état sec.

Selon la présente invention, d'une part, l'alcool polyvinylique est choisi pour assurer un liage chimique pendant l'étape de séchage du matériau humide, et d'autre part, comme liant thermique, on choisit des fibres bi-composant une âme renforçante et une enveloppe se ramollisant pendant l'étape de chauffage, la température de fusion de chauffage, la température de fusion de l'âme étant supérieure à la température de ramollissement de l'enveloppe.

L'association de ces fibres permet d'assurer, par voie humide, le liage progressif des fibres de cuir selon les deux étapes décrites ci-après:
- liage "chimique" au début du séchage, développant une cohésion suffisante du matériau pour lui permettre de résister aux contraintes développées en son sein lors du séchage; ce type de liage est assuré par la présence des fibres d'alcool polyvinylique qui développent un caractère adhésif marqué, en milieu aqueux, à une température minimale de 60_{°}C
- le liage "thermique" en fin de séchage, développant une cohésion maximale permettant au matériau d'atteindre les propriétés requises pour ses divers usages en le dotant, notamment, d'une forte résistance à l'état humide et d'une bonne capacité d'absorption à l'état sec; ce type de liage est assuré par la présence de fibres bi-composants en polyoléfines, comportant, par exemple, une âme renforçante en polypropylène associée à un revêtement en polyéthylène basse ou haute densité leur assurant un caractère adhésif, à une température comprise entre 120 et 130_{°}C.

Des fibres cellulosiques longues sont avantageusement adjointes au mélange de fibres; elles facilitent le liage "mécanique" au cours de la formation de la feuille permettant son "levage" sans rupture.

Le matériau non-tissé selon l'invention renferme, en poids: entre 50 et 80% de fibres de cuir, entre 5 et 15% de fibres d'alcool polyvinylique et entre 15 et 35% de fibres bi-composants, les fibres dudit matériau étant liées par points par l'intermédiaire des fibres d'alcool.

Selon un mode de réalisation de l'invention, une partie des fibres d'alcool polyvinylique et des fibres bi-composants est remplacée par 3 à 15% en poids de fibres cellulosiques longues.

La préparation du mélange fibreux et la production du matériau humide sous forme de feuille continue fait appel aux techniques papetières classiques; en effectue, tout d'abord, la dispersion aqueuse du mélange de fibres selon l'invention. C'est ainsi que l'on utilise entre 50 et 80 % en poids de fibres de cuir, dont la longueur, qui peut varier de 0,2 et 5 millimètres, se situe de préférence entre 0,5 et 3 millimètres. Ces fibres de cuir peuvent être obtenues par défibrillation de déchets de cuir, que ce soit par raffinage par voie humide, ou par broyage à sec.

Les fibres de cuir provenant du raffinage humide de dérayures de cuir tanné au chrome se sont révélées particulièrement bien adaptées à la réalisation du matériau selon l'invention.

Les fibres longues de cellulose utilisées confèrent, même à une faible teneur, une résistance suffisante à la feuille pour assurer, sans rupture, son transfert de la toile vers le séchoir.

Les fibres d'alcool polyvinylique ont un denier voisin de 1 et une longueur comprise entre 3 et 7 millimètres, leur température de solubilisation dans l'eau varie selon leur type entre 60_{°}C et 100°C. On utilise, de préférence, des fibres d'APV de 1 denier et de 4 millimètres de longueur se solubilisant à 60_{°}C dans l'eau, développant leur pouvoir liant dès l'entrée en sécherie du matériau.

Les fibres bi-composants sont consituées d'une âme à haute ténacité et d'une enveloppe fusible à une température comprise entre 120_{°}C et 140_{°}C.

Les fibres bi-composants les plus employées dans le procédé sont de type âme polypropylène - enveloppe polyéthylène basse ou haute densité, de denier compris entre 1,5 et 3,5 et de longueur comprise entre 3 et 20 millimètres.

On utilise, de préférence, des fibres bi-composants à âme polypropylène et enveloppe polyéthylène basse densité, de denier 3 et de longueur 5 millimètres, qui développent leur pouvoir liant à 120_{°}C.

La première étape du procédé selon l'invention, qui consiste en l'obtention du mélange fibreux en milieu aqueux, peut comporter l'addition d'agents mouillants pour faciliter la dispersion desdites fibres. Les additifs éventuellement utilisés, notamment colorants pour teindre les fibres, agents gonflants, charges, assouplissants, sont ajoutés à la phase aqueuse lors de cette étape.

La préparation du mélange fibreux et la production du matériau humide sous forme d'une feuille à partir de la dispersion aqueuse du mélange de fibres peut être effectuée en faisant appel aux techniques papetières classiques.

En particulier, les opérations de mélangeage et de raffinage du cuir et de la cellulose peuvent être réalisées successivement par un pulpeur et un raffineur ; le raffinage de la cellulose ne doit pas être trop poussé, afin de conserver aux fibres une longueur maximum. La dispersion des fibres liantes peut être réalisée dans un pulpeur ou une pile. Enfin, la formation de la feuille peut être réalisée, après dilution, sur une machine à papier de type FOURDRINIER. Le grammage sec du matériau fabriqué peut varier assez largement suivant les applications envisagées, depuis 50 g/m2 jusqu'à 500 g/ₘ2.

La deuxième et la troisième étape du procédé consistent à créer un liage thermique en effectuant successivement un liage chimique à l'aide des fibres d'alcool polyvinylique et un liage thermique à l'aide de fibres bi-composants polypropylène-polyéthylène.

Ce liage thermique progressif peut être réalisé dans un séchoir classique à cylindres équipé ou non de toiles de transport. La température de traitement varie progressivement de 60_{°}C à 130_{°}C pour assurer le mode de liage progressif précédemment décrit, comportant successivement le gonflement solubilisant des fibres d'alcool polyvinylique, le séchage du matériau et son liage par fusion superficielle des fibres bi-composants. En variante, le liage thermique progressif peut également être réalisé dans un séchoir à air chaud.

La présente invention a enfin pour objet les applications du non-tissé dans divers domaines de l'industrie.

On peut utiliser, en particulier, le non-tissé selon l'invention, dans le domaine de l'essuyage industriel ou domestique en mettant à profit les propriétés absorbantes et lustrantes des fibres de cuir, réalisant ainsi, en quelque sorte, une peau de chamois artificielle.

On peut aussi l'utiliser dans le domaine du revêtement mural, en mettant à profit ses qualités d'aspect et de toucher, modulables par le jeu du raffinage et de la teinture des fibres de cuir.

On peut encore l'utiliser brut ou, après finition, par enduction et grainage dans l'industrie de la chaussure sous forme de semelle de propreté et dans l'industrie de la maroquinerie sous forme de doublure ou encore dans l'industrie de la reliure.

La présente invention sera mieux comprise et ses avantages ressortiront bien des exemples suivants qui l'illustrent sans la limiter :

### EXEMPLE 1

En opérant dans un pulpeur, on prépare une dispersion aqueuse de dérayures de cuir au chrome qui sont ensuite raffinées à l'aide d'un raffineur à disques. Le cuir représentant 70 % du poids total sec mis en oeuvre, on ajoute 5 % de fibres de cellulose longues, puis 5 % de fibres d'alcool polyvinylique de 1 denier et 4 millimètres de longueur et, enfin 20 % de fibres bi-composants polypropylène-polyéthylène HD de 2 deniers et 5 millimètres de longueur.

On ajoute également au milieu, 1 % de colorant acide, calculé par rapport au poids de fibres de cuir.

La dispersion ainsi obtenue, qui renferme 5 grammes de matières solides en suspension par litre, est stockée dans un cuvier. Ladite dispersion est ensuite diluée à la concentration de 0,5 g de matières solides par litre, puis envoyée à la. caisse de tête d'une machine à papier. Le matériau humide est égoutté par gravité puis par un cylindre essoreur, et conduit dans un séchoir à cylindres dont la température d'entrée est de 80_{°}C et la température de sortie de 130_{°}C.

Le matériau sec a un grammage de 150 g/m² et une épaisseur de 0,3 mm. Le matériau ainsi préparé possède d'excellentes propriétés mécaniques tant à sec qu'en humide ainsi qu'un pouvoir absorbant élevé de l'eau.

Ce matériau convient tout particulièrement sous forme humide pour l'essuyage des surfaces vitrées, des surfaces émaillées, des surfaces métalliques, etc...

### EXEMPLE 2

En opérant dans des conditions analogues à celles utilisées dans l'exemple 1, on utilise 60 % de cuir normalement raffiné et teint en nuance claire et 10 % de cuir raffiné grossièrement et teint en nuance sombre.

On prépare un non-tissé de 200 g/m² d'aspect chiné qui est émerisé en continu pour lui conférer un toucher velouté.

Le matériau ainsi préparé est doté d'une excellente présentation et d'une résistance élevée à l'état humide qui le rendent particulièrement convenable pour être utilisé comme revêtement mural.

### EXEMPLE 3

En opérant dans des conditions analogues à celles utilisées dans l'exemple 1, on prépare un non-tissé de 300 g/m2 de grammage et de 0,5 mm d'épaisseur. On lui applique ensuite, en continu, par pisto- lettage, une enduction acrylique de 200 g/m² et un grainage à la rotopresse.

Le matériau ainsi préparé possède des propriétés mécaniques et d'aspect le rendant utilisable dans l'industrie de la chaussure sous forme de semelle de propreté et dans l'industrie de la maroquinerie sous forme de doublure ou encore dans l'industrie de la reliure.

## Revendications

1. Matériau non-tissé, constitué par l'association de fibres de cuir, de fibres susceptibles d'assurer un liage chimique en début de séchage, et de fibres susceptibles d'assurer en fin de séchage un liage thermique, les fibres dudit matériau étant finalement liées par points par l'intermédiaire de fibres assurant le liage chimique et de celles assurant le liage thermique, caractérisé en ce que le liage chimique est assuré par des fibres d'alcool polyvinylique, et le liage thermique est assuré par des fibres bi-composants comprenant une âme renforçante et une enveloppe dont la température de fusion est supérieure à la température de ramollissement de ladite enveloppe.

2. Matériau selon la revendication 1, caractérisé en ce qu'il renferme en poids entre 5 et 15 % de fibres d'alcool polyvinylique.

3. Matériau selon la revendication 1, caractérisé en ce qu'il renferme en poids entre 15 et 35 % de fibres bicomposants.

4. Matériau selon l'une quelconque des revendications 1 à 3, caractérisé en ce qu'une partie des fibres d'alcool polyvinylique et des fibres bi-composants est remplacée par 3 à 15 % en poids de fibres cellulosiques longues.

5. Procédé pour la fabrication du matériau non-tissé selon l'une quelconque des revendications 1 à 4, selon lequel, dans une première étape, on effectue dans une phase aqueuse un mélange intime renfermant les fibres de cuir, les fibres susceptibles d'assurer le liage chimique, et les fibres susceptibles d'assurer le liage thermique, éventuellement additionnées de fibres cellulosiques longues, pour produire un matériau humide sous la forme d'une feuille, puis dans une deuxième étape, on sèche ledit matériau humide à une température suffisante pour développer l'adhésivité des fibres de liage chimique, et dans une troisième étape, on soumet le matériau sec à un chauffage à une température provoquant le ramollissement des fibres de liage thermique, caractérisé en ce que le liage chimique est assuré par les fibres d'alcool polyvinylique, et le liage thermique est assuré par des fibres bi-composants, et que pendant la troisième étape, la température de chauffage est supérieure à la température de ramollissement de l'enveloppe des fibres bi-composants, mais inférieure à la température de fusion de leur âme renforçante.

6. Application du matériau non-tissé selon l'une quelconque des revendications 1 à 4, comme semelle de propreté dans l'industrie de la chaussure.

7. Application du matériau non-tissé selon l'une quelconque des revendications 1 à 4, comme doublure, dans l'industrie de la maroquinerie et de la reliure.

8. Applications du matériau non-tissé selon l'une quelconque des revendications 1 à 4 dans le domaine de l'essuyage industriel ou domestique.

9. Applications du matériau non-tissé selon l'une quelconque des revendications 1 à 4, dans le domaine du revêtement mural.

## Claims

1. A non-woven material, formed by the association of leather fibres with fibres capable of ensuring chemical bonding at the commencement of drying, and fibres capable of ensuring thermal bonding at the end of drying, the fibres of the said material being finally bonded at points by the intermediary of the fibres that ensure chemical bonding and those ensuring thermal bonding, characterized in that the chemical bonding is ensured by polyvinyl alcohol fibres, and the thermal bonding is ensured by two-constituent fibres comprising a reinforcing core and an envelope, the melting temperature of which core is greater than the softening temperature of the said envelope.

2. A material according to Claim 1, characterized in that it contains between 5 and 15% by weight of polyvinyl alcohol fibres.

3. A material according to Claim 1, characterized in that it contains between 15 and 35% by weight of two-constituent fibres.

4. A material according to any of Claims 1 to 3, characterized in that part of the polyvinyl alcohol fibres and two-constituent fibres is replaced by 3 to 15% by weight of long cellulose fibres.

5. A process for the manufacture of the non-woven material according to any of Claims 1 to 4, according to which as a first stage an intimate aqueous mixture is made containing the leather fibres, the fibres capable of ensuring chemical bonding and the fibres capable of ensuring thermal bonding, with possible additions of long cellulose fibres, to produce a damp material in sheet form, and then in a second stage the said material is dried at a temperature sufficient to develop adhesive properties of the chemical bonding fibres, and in a third stage the dry material is submitted to a temperature that causes the thermal bonding fibres to soften, characterized in that the chemical bonding is ensured by the polyvinyl alcohol fibres and the thermal bonding is ensured by the two-constituent fibres, and that during the third stage the heating temperature is greater that the softening temperature of the envelope of the two-constituent fibres but lower than the melting temperature of their reinforcing core.

6. The application of non-woven material according to any of Claims 1 to 4 as a hygienic insole in the footwear industry.

7. The application of non-woven material according to any of Claims 1 to 4, as a lining, in the fancy leather and bookbinding industry.

8. Applications of non-woven material according to any of Claims 1 to 4 in the field of industrial or domestic wiping-up.

9. Applications of non-woven material according to any of Claims 1 to 4 in the field of wall-coverings.

## Patentansprüche

1. Vliesstoffmaterial bestehend aus dem Verbund von Lederfasern, Fasern zur Ausbildung einer chemischen Bindung am Anfang der Trocknung, und Fasern zur Ausbildung einer thermischen Bindung am Ende der Trocknung, wobei das Material schließlich durch Punkte über Fasern zur Ausbildung der chemischen Bindung und solchen zur Ausbildung der thermischen Bindung verbunden sind, dadurch gekennzeichnet, daß die chemische Bindung durch Polyvinylalkoholfasern gebildet wird und die thermische Bindung durch Zweikomponentenfasern gebildet wird, die einen verstärkten Kern und eine Hülle umfassen, dessen Schmelztemperatur größer ist als die Erweichungstemperatur der vorgenannten Hülle.

2. Material nach Anspruch 1, dadurch gekennzeichnet, daß es zwischen 5 und 15% Gew.% Polyvinyialkoholfasern enthält.

3. Material nach Anspruch 1, dadurch gekennzeichnet, daß es zwischen 15 und 35 Gew.% Zweikomponentenfasern enthält.

4. Material nach einem der Ansprüche 1 bis 3, dadurch gekennzeichnet, daß ein Teil der Polyvinylalkoholfasern und der Zweikomponentenfasern durch 3-15 Gew.% langer Zellulosefasern ersetzt ist.

5. Verfahren zur Herstellung eines Vliesstoffmaterials nach einem der Ansprüche 1-4, nach dem man in einer ersten Stufe in einer wässerigen Phase eine innige Mischung herstellt, die Lederfasern, zur Ausbildung der chemischen Bindung geeignete Fasern, und zur Ausbildung der thermischen Bindung geeignete Fasern, und gegebenenfalls zusätzlich lange Zellulosefasern enthält, um ein feuchtes Material in Form einer Folie zu erzeugen, schließlich in einer zweiten Stufe das feuchte Material bei einer Temperatur trocknet, die zur Entwicklung des Haftvermögens der chemisch bindenden Fasern ausreicht, und man in einer dritten Stufe das trockene Material einem Erhitzen auf eine Temperatur unterwirft, die das Erweichen der thermisch bindenden Fasern hervorruft, dadurch gekennzeichnet, daß die chemische Bindung durch Polyvinylalkoholfasern gebildet wird, und die thermische Bindung durch Zweikomponentenfasern gebildet wird, und daß während der dritten Stufe die Temperatur der Erhitzung größer ist als die Erweichungstemperatur der Hülle der Zweikomponentenfasern, aber kleiner als die Schmelztemperatur ihres verstärkten Kernes.

6. Verwendung des Vliesstoffmaterials nach einem der Ansprüche 1 bis 4 als Reinheitssohle in der Schuhindustrie.

7. Verwendung des Vliesstoffmaterials nach einem der Ansprüche 1 bis 4 als Futter in der Lederindustrie und Buchbinderei.

8. Verwendung des Vliesstoffmaterials nach einem der Ansprüche 1 bis 4 auf dem Gebiet des industriellen oder häuslichen Trocken- und Abwischens.

9. Verwendung des Vliesstoffmaterials nach einem der Ansprüche 1 bis 4 auf dem Gebiet der Wandverkleidung.
